# EUROPÄISCHE PATENTSCHRIFT

(11) **EP 1 319 729 B1**
(45) Veröffentlichungstag und Bekanntmachung des Hinweises auf die Patenterteilung: **11.04.2007**
(21) Anmeldenummer: 01129743.9
(22) Anmeldetag: 13.12.2001
(51) Int. Cl.: C22C 19/05, C30B 29/52, F01D 5/28

(54) **Hochtemperaturbeständiges Bauteil aus einkristalliner oder polykristalliner Nickel-Basis-Superlegierung**
High temperature resistant part, made of single-crystal or polycrystalline nickel-base superalloy
Pièce résistante à des températures élevées réalisé en superalliage polycristallin ou monocristallin à base de nickel

(43) Veröffentlichungstag der Anmeldung: 18.06.2003
(73) Patentinhaber: SIEMENS AKTIENGESELLSCHAFT, 80333 München (DE)
(72) Erfinder: Buergel, Ralf, Prof., 49324 Melle (DE); Esser, Winfried, Dr., 44805 Bochum (DE); Grossmann, Joern, Dr., 45325 Hattingen (DE); Hermann, Wolfgang, Dr., 45481 Muelheim a.d.Ruhr (DE); Mughrabi, Hael, Prof., 91054 Buckenhof (DE); Preuhs, Juergen, 46047 Oberhausen (DE); Pyczak, Florian, 91054 Buckenhof (DE); Scholz, Alfred, Dr., 64354 Reinheim (DE); Singer, Robert, Prof., 91054 Erlangen (DE); Volek, Andreas, 91054 Erlangen (DE)

(56) Entgegenhaltungen:
- WO-A-01/09403
- US-A- 5 611 670
- PATENT ABSTRACTS OF JAPAN vol. 1997, no. 10, 31. Oktober 1997 (1997-10-31) & JP 09 157777 A (MITSUBISHI MATERIALS CORP), 17. Juni 1997 (1997-06-17)

## Beschreibung

Die Erfindung betrifft ein hochtemperaturbeständiges Bauteil aus einer Nickel-Basis-Superlegierung.

In der DE 23 33 775 B2 ist ein Verfahren zur Wärmebehandlung einer Nickellegierung beschrieben. Die Nickellegierung besteht aus bis zu 0,3 % Kohlenstoff, 11-15 % Chrom, 8-12 % Kobalt, 1-2,5 % Molybdän, 3-10 % Wolfram, 3,5-10 % Tantal, 3,5-4,5 % Titan, 3-4 % Aluminium, 0,005-0,025 % Bor, 0,05-0,4 % Zirkon und den Rest Nickel. Weiterhin sind 0,01-3 % Hafnium zusätzlich in der Legierung enthalten, wobei durch eine geeignete Wärmebehandlung eine blockartige Carbid-Ausbildung und eine feindisperse Ausscheidung einer Ni₃(Al,Ti)-Phase. Ein Zusatz von Rhenium oder Ruthenium wird nicht angesprochen.

Die US-PS-5,611,670 offenbart eine Laufschaufel für eine Gasturbine. Die Laufschaufel weist einen einkristallinen Plattformbereich und ein einkristallines Schaufelblatt auf. Ein Befestigungsbereich der Schaufel ist mit einer gerichtet erstarrten Struktur ausgeführt. Die Schaufel ist aus einer Superlegierung gegossen, die in Gewichtsprozent folgende Zusammensetzung aufweist: bis zu 0,2 % Kohlenstoff, 5-14 % Chrom, 4-7 % Aluminium, 2-15 %Wolfram, 0,5-5 % Titan, bis zu 3 % Niob, bis zu 6 % Molybdän, bis zu 12 % Tantal, bis zu 10,5 % Kobalt, bis zu 2 % Hafnium, bis zu 4 % Rhenium, bis 0,035 % Bor, bis zu 0,035 % Zirkon und den Rest Nickel. Diese weiten Bereichsangaben dienen der Angabe von Legierungszusammensetzungen, die grundsätzlich für die vorgeschlagene Gasturbinenschaufel geeignet sind, zeigen aber keinen hinsichtlich einer besonderen Oxidations- undKorrosionsbeständigkeit oder Festigkeit geeigneten Zusammensetzungsbereich auf.

In der EP 0 297 785 B1 ist eine Nickel-Basis-Superlegierung für Einkristalle offenbart. Die Superlegierung weist in Gewichtsprozent folgende Zusammensetzung auf: 6-15 % Chrom, 5-12 % Wolfram, 0,01-4 % Rhenium, 3-9 % Tantal, 0,5-2 % Titan, 4-7 % Aluminium und optional 0,5-3 % Molybdän. Mit dieser Superlegierung wird sowohl eine Hochtemperaturrissfestigkeit als auch eine Korrosionsbeständigkeit erreicht. Um die Korrosionsbeständigkeit nicht zu beeinträchtigen, darf der Titangehalt zwei Gewichtsprozent nicht überschreiten.

In der US-PS-5,122,206 ist eine Nickel-Basis-Superlegierung angegeben, die eine besonders schmale Koexistenzzone für die feste und flüssige Phase aufweist und damit besonders für einen Einkristallgießprozess geeignet ist. Die Legierung weist in Gewichtsprozent folgende Zusammensetzung auf: 10-30 % Chrom, 0,1-5 % Niob, 0,1-8 % Titan, 0,1-8 % Aluminium, 0,05-0,5 % Kupfer oder statt Kupfer 0,1-3 % Tantal, wobei im erstgenannten Fall optional auch Hafnium oder Rhenium mit einem Gehalt von 0,05-3 % vorhanden sein kann und im zweiten Fall auch statt Rhenium oder Hafnium 0,05-0,5 % Kupfer. Weiterhin können optional 0,05-3 % Molybdän oder Wolfram vorgesehen sein.

Die WO 01/09403 A1 zeigt eine Nickelbasislegierung mit 11 -13 % Chrom, 3 - 5% Wolfram, 0,5-2,5% Molybdän, 3 - 5% Aluminium 3 - 5 % Titan, 3 - 7% Tantal, 0 - 12 % Kobalt, 0 - 1% Niob 0 - 2 % Hafnium, 0 - 1% Zirkon, 0 - 0.05% Bor, 0 - 0.2 % Kohlenstoff, 1 - 5% Rhenium, 0 - 5% Ruthenium, Rest Nickel. Die durch Rhenium geförderte Bildung versprödender intermetallischer Phasen (Cr- und/ oder Re-haltige Ausscheidungen) führt zu einer Reduzierung der Lebensdauer, weil die Sprödphasen die Rissbildung fördern.

Der Erfindung liegt die Aufgabe zugrunde, ein Bauteil aus einer Nickel-Basis-Superlegierung anzugeben, das besonders günstige Eigenschaften hinsichtlich einer Hochtemperaturfestigkeit, Oxidations- und Korrosionsbeständigkeit und Stabilität gegen duktilitätsmindernde Bildung intermetallischer Phasen über eine lange Lebensdauer aufweist.

Erfindungsgemäß wird die auf ein Bauteil gerichtete Aufgabe gelöst durch Angabe eines hochtemperaturbeständigen Bauteils aus einer Nickel-Basis-Superlegierung gemäß Anspruch 1.

Die Superlegierung-des angegebenen Bauteils ist in ihrer Zusammensetzung erstmalig so spezifiziert, daß für das Bauteil besonders günstige Eigenschaften hinsichtlich seiner Hochtemperaturfestigkeit, seiner Oxidations- und Korrosionsbeständigkeit und hinsichtlich einer Stabilität gegen die Bildung duktilitätsmindernder intermetallischer Phasen besteht. Über umfangreiche Versuche, die der Erfindung vorausgingen, konnte die angegebene spezielle Zusammensetzung ermittelt werden, mit der die gewünschten, oben genannten Eigenschaften in überraschend hohem Maße erfüllt werden. Insbesondere geht die Erfindung dabei von einer chromreichen Superlegierung aus, die eine erhöhte Festigkeit durch den Zusatz von Rhenium erhält. Die durch Rhenium geförderte Bildung versprödender intermetallischer Phasen (Cr- und/oder Re-haltige Ausscheidungen) wird durch einen Chromgehalt gemäß Anspruch 1 kontrolliert.

Vorzugsweise beträgt der Rheniumgehalt mindestens zwei Gewichtsprozent.

Bevorzugt enthält die Super-Legierung Ruthenium. Durch die Zugabe von Ruthenium kann insbesondere die Tendenz zur Ausbildung versprödender intermetallischer Phasen weiter verringert werden. Gerade bei einem Rheniumgehalt oberhalb von zwei Gewichtsprozent erweist sich die Zugabe von Ruthenium als günstig. Vorzugsweise ist dabei der maximale Rutheniumgehalt drei Gewichtsprozent und der minimale Rutheniumgehalt 0,1 Gewichtsprozent Gewichtsprozent. Bevorzugtermassen liegt der Kobaltgehalt der Superlegierung bei bis zu 12 Gewichtsprozent.

Vorzugsweise enthält die Superlegierung höchstens ein Gewichtsprozent Niob.

In der Superlegierung sind optional mindestens eines der folgenden Elemente enthalten:
0-2 Gew.-% Hafnium,
0-1 Gew.-% Zirkon,
0-0,05 Gew.-% Bor,
0-0,2 Gew.-% Kohlenstoff.

Überraschenderweise läßt sich auch durch Zugabe von Ruthenium und ohne einen Rheniumgehalt eine besonders hohe Hochtemperaturfestigkeit erreichen, wobei in der angegebenen Zusammensetzung gleichzeitig die Oxidations-/Korrosionsbeständigkeit ebenfalls hoch ist.

Der Kobaltgehalt der Superlegierung ist geringer als 12 Gewichtsprozent, während der Niobgehalt bei höchstens einem Gewichtsprozent liegt. In der Superlegierung sind 0-2 Gewichtsprozent Hafnium und/oder 0-1 Gewichtsprozent Zirkon und/oder 0-0,05 Gewichtsprozent Bor und/oder 0-0,2 Gewichtsprozent Kohlenstoff enthalten.

Vorzugsweise weist das Bauteil eine gerichtet erstarrte Kornstruktur auf. In einer solchen gerichtet erstarrten Struktur sind die Korngrenzen im wesentlichen entlang einer Achse ausgerichtet. Damit ergibt sich eine besonders hohe Festigkeit entlang dieser Achse.

Bevorzugtermassen weist das Bauteil eine einkristalline Struktur auf. Durch die einkristalline Struktur werden festigkeitsmindernde Korngrenzen im Bauteil vermieden und es ergibt sich eine besonders hohe Festigkeit.

Vorzugsweise ist das Bauteil als eine Gasturbinenschaufel ausgebildet. Gerade eine Gasturbinenschaufel ist besonders hohen Anforderungen hinsichtlich einer Hochtemperaturfestigkeit und einer Oxidations-/Korrosionsbeständigkeit ausgesetzt.

Die Erfindung wird in einem Ausführungsbeispiel näher erläutert.

Ein Ausführungsbeispiel der Erfindung ist ein hochtemperaturbeständiges Bauteil, ausgeführt als Gasturbinenschaufel. Die Gasturbinenschaufel weist ein Schaufelblatt, eine Plattform und einen Befestigungsbereich auf. Die Gasturbinenschaufel ist in einem Gießprozeß gerichtet erstarrt hergestellt, wodurch sich entlang einer Schaufelachse gerichtete Korngrenzen ergeben.

Die Gasturbinenschaufel ist aus einer Nickel-Basis-Superlegierung gefertigt, die eine der vorteilhaften Zusammensetzungen aufweist.
Insbesondere ist ein Anteil von Cobalt zwischen 6 und 10% und ein Gehalt von Zirkonium zwischen 0 und 0.1% von Vorteil.

Vorteilhafte Zusammensetzungen sind beispielsweise gegeben durch:
- Cr: 10.25%, Mo: 1.85%, W:4.70, Co: 6.50%, Ti: 3.75%, Ta: 3.9%, Al: 3.3%, B: 0.0125%, Zr: 0.008%, Hf: <0.01%, Re: 1.5%, Rest Ni.
- Cr: 9.00%, Mo: 1.85%, W:4.70, Co: 6.50%, Ti: 3.75%, Ta: 3.9%, Al: 3.3%, B: 0.0125%, Zr: 0.008%, Hf: <0.01%, Re: 3.5%, Rest Ni.
- Cr: 10.75%, Mo: 1.85%, W:4.70, Co: 6.50%, Ti: 3.75%, Ta: 3.9%, Al: 3.3%, B: 0.0125%, Zr: 0.008%, Hf: <0.01%, Re: 1.5%, Ru: 2.0% Rest Ni.
- Cr: 10.25%, Mo: 1.85%, W:4.70, Co: 8.50%, Ti: 3.75%, Ta: 3.9%, Al: 3.3%, B: 0.0125%, Zr: 0.008%, Hf: <0.01%, Ru: 1.5%, Rest Ni.
- Cr: 10.75%, Mo: 1.85%, W:4.70, Co: 8.50%, Ti: 3.75%, Ta: 3.9%, Al: 3.3%, B: 0.0125%, Zr: 0.008%, Hf: <0.01%, Ru: 3.75%, Rest Ni.
- Cr: 10.25%, Mo: 1.85%, W:4.70, Co: 8.50%, Ti: 3.75%, Ta: 3.9%, Al: 3.3%, B: 0.0125%, Zr: 0.008%, Hf: <0.01%, Re: 2.00%, Ru: 2.5, Rest Ni.

## Patentansprüche

1. Hochtemperaturbeständiges Bauteil (1) aus einer NickelBasis-Superlegierung,
deren Zusammensetzung folgende Elemente in Gewichtsprozent umfasst :
9 - 10.75 % Chrom
3 - 5 % Wolfram
0,5 - 2,5 % Molybdän
3 - 5 % Aluminium
3 - 5 % Titan .
3 - 7 % Tantal
0 - 12 % Kobalt
0 - 1 % Niob
0 - 2 % Hafnium
0 - 1 % Zirkon
0 - 0,0 5% Bor
0 - 0,2 % Kohlenstoff
zumindest ein Element aus der Gruppe Rhenium, Ruthenium, wobei 1-5% Rhenium und/oder 0,1 bis 5% Ruthenium verwendet wird,
Rest Ni und Verunreinigungen.

2. Bauteil (1) nach Anspruch 1,
bei dem der Rhenium-Gehalt mindestens zwei Gewichtsprozent beträgt.

3. Bauteil (1) nach Anspruch 1,
mit einem maximalen Ruthenium-Gehalt der Superlegierung von 3 Gewichtsprozent.

4. Bauteil (1) nach Anspruch 1 oder 3,
mit einem minimalen Ruthenium-Gehalt der Superlegierung von 0,1 Gewichtsprozent,
insbesondere 0,5 GetaiChtsprozent ,

5. Bauteil (1) nach einem der vorhergehenden Ansprüche,
das eine gerichtet erstarrte Kornstruktur (9) aufweist.

6. Bauteil (1) nach einem der Ansprüche 1 bis 4,
das eine einkristalline Struktur aufweist.

7. Bauteil (1) nach einem der Ansprüche 1 bis 4,
das eine isotrope Verteilung der Orientierungen der Kornstruktur aufweist.

8. Bauteil (1) nach einem der vorhergehenden Ansprüche,
das als Gasturbinenschaufel ausgebildet ist.

## Claims

1. High-temperature-resistant component (1) made from a nickel-base superalloy, the composition of which comprises the following elements, in percent by weight:
9 - 10.75% of chromium
3 - 5% of tungsten
0.5 - 2.5% of molybdenum
3 - 5% of aluminium
3 - 5% of titanium
3 - 7% of tantalum
0 - 12% of cobalt
0 - 1% of niobium
0 - 2% of hafnium
0 - 1% of zirconium
0 - 0.05% of boron
0 - 0.2% of carbon
at least one element selected from the group consisting of rhenium, ruthenium, in which 1 - 5% rhenium and/or 0.1 to 5% ruthenium is used,
remainder Ni and impurities.

2. Component (1) according to Claim 1, in which the rhenium content is at least 2% by weight.

3. Component (1) according to Claim 1, having a maximum ruthenium content of 3% by weight in the superalloy.

4. Component (1) according to Claim 1 or 3, having a minimum ruthenium content of 0.1% by weight, in particular 0.5% by weight, in the superalloy.

5. Component (1) according to one of the preceding claims, which has a directionally solidified grain structure (9).

6. Component (1) according to one of Claims 1 to 4, which has a single-crystalline structure.

7. Component (1) according to one of Claims 1 to 4, which has an isotropic distribution of the orientations of the grain structure.

8. Component (1) according to one of the preceding claims, which is designed as a gas turbine blade or vane.

## Revendications

1. Pièce (1) résistant à des températures élevées en un superalliage à base de nickel,
dont la composition comprend des éléments suivants en pourcentage en poids :
de 9 à 10,75 % de chrome
de 3 à 5 % de tungstène
de 0,5 à 2,5 % de molybdène
de 3 à 5 % d'aluminium
de 3 à 5 % de titane
de 3 à 7 % de tantale
de 0 à 12 % de cobalt
de 0 à 1 % de niobium
de 0 à 2 % d'hafnium
de 0 à 1 % de zirconium
de 0 à 0,05 % de bore
de 0 à 0,2 % de carbone
au moins un élément du groupe du rhénium et du ruthénium,
de 1 à 5 % de rhénium et/ou de 0,1 à 5 % de ruthénium étant utilisés,
le reste étant du Ni et des impuretés.

2. Pièce (1) suivant la revendication 1,
dans laquelle la teneur en rhénium représente au moins 2 % en poids.

3. Pièce (1) suivant la revendication 1,
ayant une teneur maximum en ruthénium du superalliage de 3 % en poids.

4. Pièce (1) suivant la revendication 1 ou 3,
ayant une teneur minimum en ruthénium du superalliage de 0,1 % en poids,
notamment de 0,5 % en poids.

5. Pièce (1) suivant l'une des revendications précédentes,
**caractérisée en ce qu'**elle a une structure (9) de grains à solidification dirigée.

6. Pièce (1) suivant l'une des revendications 1 à 4,
qui a une structure monocristalline.

7. Pièce (1) suivant l'une des revendications 1 à 4,
qui a une répartition isotrope des orientations de la structure de grains.

8. Pièce (1) suivant l'une des revendications précédentes,
qui est constituée sous la forme d'une aube de turbine à gaz.
